# EUROPÄISCHE PATENTSCHRIFT

(11) **EP 0 064 946 B1**
(45) Veröffentlichungstag und Bekanntmachung des Hinweises auf die Patenterteilung: **20.03.1985**
(21) Anmeldenummer: 82810182.4
(22) Anmeldetag: 30.04.1982
(51) Int. Cl.: C09B 57/04, G03G 9/16, G03G 17/04

(54) **Verwendung von Isoindolinpigmenten bei der photoelektrophoretischen Bilderzeugung**
Iso-indoline pigments used for photo-electrophoretic imaging
Pigment indoisolin pour la génération d'images photo-électrophorétique

(30) Priorität: 08.05.1981 CH 2997/81
(43) Veröffentlichungstag der Anmeldung: 17.11.1982
(73) Patentinhaber: CIBA-GEIGY AG, 4002 Basel (CH)
(72) Erfinder: von der Crone, Jost, Dr., CH-4125 Riehen (CH); Sieber, Werner, Dr., CH-4058 Basel (CH)

## Beschreibung

Photoelektrophoretische Verfahren bilden bekanntlich eine Unterklasse der elektrophotographischen Reproduktionsprozesse. Sie können zur Wiedergabe von ein- oder mehrfarbigen Halbton- oder Strichbildvorlagen eingesetzt werden. Photoelektrophoretische Bildwiedergabe-Verfahren sind z.B. in den U.S.-Patentschriften Nr. 3 384 565, 3 384 566 und 3 385 480 beschrieben. Alle photoelektrophoretischen Verfahren haben als gemeinsames Merkmal die Verwendung von Materieteilchen, die gleichzeitig als Empfänger der die Bildinformation vermittelnden elektromagnetischen Strahlung und als Medium des auf dem endgültigen Träger fixierten Bildes dienen. Die Teilchen müssen also gleichzeitig elektrisch lichtempfindlich sein und eine zur Bilderzeugung geeignete Körperfarbe aufweisen. Bei der praktischen Realisierung des Prinzips der Photoelektrophorese werden meistens Pigmentteilchen, d.h. unlösliche, lichtabsorbierende Pulverteilchen in einem elektrisch isolierenden Trägermedium, zweckmässig einem flüssigen aliphatischen Kohlenwasserstoff verteilt. Die resultierende Suspension wird zwischen zwei Elektroden gebracht, von denen z.B. eine durchsichtig ist. An die Elektroden wird eine elektrische Spannung angelegt, so dass die Pigmentteilchen einem elektrischen Feld ausgesetzt sind. In gewissen Ausprägungen des Verfahrens kann das elektrische Feld auch durch eine Corona-Entladung erzeugtbzw. modifiziert werden. Im übrigen kann dem zeitlich konstanten Feld ein Wechselfeld überlagert werden. Die Suspension kann nun - z.B. durch die durchsichtige Elektrode - mit der die Bildinformation tragenden Strahlung belichtet werden. Die Belichtung kann in gewissen Fällen auch kurz vor Anlegen des elektrischen Feldes erfolgen. Die elektrische Lichtempfindlichkeit der Teilchen äussert sich nun darin, dass die Teilchen sich in Funktion der eingestrahlten Lichtmenge bevorzugt auf der einen bzw. auf der anderen Elektrode niederschlagen. Dies hat zur Folge, dass auf der einen Elektrode ein positives, auf der anderen ein negatives Abbild des Originals entsteht.

Idealerweise schlagen sich im Dunkeln alle Teilchen auf der einen Elektrode nieder, so dass die gegenüberliegende Elektrode, welche im Rahmen der vorliegenden Erfindung als «Bildelektrode» bezeichnet wird, nur an jenen Stellen Pigmente aufweist, an denen sie belichtet worden ist. Falls diese Bedingung nicht erfüllt ist, weist das Bild einen mehr oder weniger dichten Schleier, d.h. einen bildfremden Untergrund, auf.

Die erwähnte eindeutige Teilchenabscheidung kann durch sogenannte Ladungssteuermittel gefördert werden, wie sie z.B. in der U.S.-Patentschrift Nr. 4 219 614 (Frederick A. Stahly, Eastman Kodak Company) beschrieben sind. Diese Ladungssteuermittel wurden oft aus Flüssigtonersystemen von elektrostatischen Kopierverfahren übernommen. Sie bestehen meistens aus Molekülen, die einen ionisierbaren Teil und einen mit dem Suspensionsmedium gut verträglichen (unpolaren) Teil enthalten. Als gut geeignet haben sich die sogenannten Calcium-Petroleumsulfonate erwiesen, die z.B. von der Firma Orogil S.A. (Frankreich) unter dem Namen OLOA 246F° vertrieben werden. Es handelt sich dabei um Calciumsalze aromatischer Sulfonsäuren, die eine lange, lineare Kohlenwasserstoffkette enthalten. Das MolGewicht beträgt ungefähr 1000. Die Ladungssteuermittel haben oft gleichzeitig eine dispergierende Wirkung, d.h. die räumliche Verteilung der Pigmentteilchen in der Suspension wird verbessert. Dies wiederum hat einen positiven Einfluss auf die Halbtonwiedergabe und auf das Auflösungsvermögen des Reproduktionsverfahrens. Eine weitere Verbesserung des Dispersionszustandes sowie eine Fixierung des Pigmentpulvers auf dem Bildträger nach dem Verdampfen des Suspensionsmediums kann durch polymere Zusätze erzielt werden, die im Suspensionsmedium löslich sind. Als Beispiele seien Poly-( 12-hydroxystearinsäure), Polyisobutylen, Polymethacrylsäuredodecylester, Polymethacrylsäureoctadecylester sowie Polyvinyltoluol erwähnt.

Alle oben erwähnten Erfordernisse der photoelektrophoretischen Reproduktionsverfahren gelten sowohl für die einfarbige wie für die mehrfarbige Bildwiedergabe. Bei den mehrfarbigen Verfahren kann man simultane und sequentielle Prozesse unterscheiden. Bei den ersteren werden Suspensionen verwendet, welche Teilchen verschiedener Farben in geeigneter Mischung enthalten, bei den letzteren werden Teilchen je einer Farbe nacheinander bildmässig auf demselben Substrat abgeschieden. Allen mehrfarbigen Verfahren ist jedoch die Erfordernis gemeinsam, dass die Teilchen selektiv auf bestimmte spektrale Bereiche der elektromagnetischen Strahlung empfindlich sein müssen. Um eine farbgetreue Wiedergabe des Originals zu bewirken, sollten die Teilchen gegenüber jenem Spektralbereich selektiv elektrisch lichtempfindlich sein, der ihrem Haupt-Absorptionsgebiet entspricht.

Als Mass der photoelektrophoretischen Empfindlichkeit eines Wiedergabesystems kann z.B. die Mindestlichtmenge gewählt werden, die benötigt wird, um eine bestimmte Dichte von Pigmentteilchen auf der Bildelektrode zu erzielen. Im Idealfall ist diese Lichtmenge möglichst gering, während andererseits, wie erwähnt, ohne Belichtung sich keine Teilchen auf der Bildelektrode abscheiden sollten.

Bisher sind wenige Gelbpigmente bekannt, welche die oben beschriebenen Anforderungen photoelektrophoretischer Wiedergabesysteme auch nur annähernd erfüllen und die gleichzeitig einen reinen Farbton, eine hohe Farbstärke und Lichtechtheit aufweisen. Der grösste Mangel der vorbekannten Gelbpigmente ist jedoch die Eigenschaft, dass sie in Abwesenheit eines Ladungssteuermittels zu stark flockulierten Suspensionen führen und auf der Bildelektrode einen hohen Schleier bewirken, in Gegenwart eines Ladungssteuermittels aber in ihrer photoelektrophoretischen Empfindlichkeit stark beeinträchtigt werden. Systeme, welche die unten beschriebenen, erfindungsgemässen Pigmente enthalten, zeichnen sich durch besonders gute photoelektrophoretische Empfindlichkeit bei niedriger Schleierdichte aus.

Gegenstand der Erfindung ist ein Verfahren zur photoelektrophoretischen Bilderzeugung, wobei eine Suspension lichtempfindlicher Pigmentteilchen zwischen zwei Elektroden, von denen mindestens eine durchsichtig ist, einem elektrischen Feld ausgesetzt und bildmässig belichtet wird, dadurch gekennzeichnet, dass als lichtempfindliches Pigment ein Isoindolin der Formel verwendet wird, worin R₁ und R₃ Cyan, -COOR oder -CONHR' bedeuten, worin R für Alkyl, Cycloalkyl, Aryl oder einen heterocyclischen aromatischen Rest und R' für H, Alkyl, Cycloalkyl, Aryl oder einen heterocyclischen aromatischen Rest steht, R₂ und R₄ Cyan bedeutet, oder worin R₃ und R₄ zusammen mit dem dazwischenliegenden C-Atom einen heterocyclischen 6-Ring bilden.

Bedeuten in der Verbindung der Formel (I) R₁ und R₃ die Gruppen -COOR oder -CONHR, dann steht R vorzugsweise für C₁-C₆-Alkyl, C₅-C₆-Cycloalkyl oder gegebenenfalls durch Halogen, Cᵢ-C₄-Alkyl oder Alkoxy substituiertes Phenyl. Als Beispiele heterocyclischer Reste R seien die Pyridyl-, Chinolyl-, Benzimidazolyl-, Benzoxazolyl- oder Benzthiazolylreste erwähnt. Sofern R₃ und R₄ zusammen mit dem dazwischenliegenden C-Atom einen hererocyclischen Ring bilden, dann vorzugsweise einen 4,6- . Dioxotetrahydropyrimidin-, einen 2,4-Dioxo-5-methyl-1,2,3,4-tetrahydropyridin- oder einen 2,4-Di- oxo-1,2,3,4-tetrahydrochinolinrest.

Bevorzugt sind Isoindoline der Formel worin R₅, R₆ oder R₇ H, C₁-C₄-Alkyl oder gegebenenfalls durch Halogen, C₁-C₄-Alkyl oder -Alkoxy substituiertes Phenyl bedeuten, und insbesondere das Isoindolin der Formel (11), worin R₅ Methyl, R₆ und R₇ H bedeuten.

Die erwähnten Pigmente der Formel I stellen grösstenteils bekannte Verbindungen dar, die nach den in der FR-Patentschrift 1 537 299 beschriebenen Verfahren erhalten werden können, beispielsweise ausgehend von 1,3-Diiminoisoindolin nach folgendem Formelschema:

Die Verbindungen der Formel (II) können nach dem in der DE-OS 2 814 526 beschriebenen Verfahren durch Umsetzen einer Verbindung der Formel mit der entsprechenden Barbitursäure erhalten werden,
worin R₅ die angegebene Bedeutung hat.

Die Pigmente liegen vorzugsweise in fein verteilter Form vor, wobei die durchschnittliche Teilchengrösse zweckmässig unter 10 µ und vorteilhaft zwischen 0,1 bis 5 liegt. Es ist von Vorteil, wenn die Teilchen von gleichmässiger Grösse sind.

Man verwendet die Pigmente zweckmässig zusammen mit einem Ladungssteuermittel. Als solche eignen sich insbesondere die Calciumsalze aromatischer Sulfonsäuren, deren aromatischer Rest einen langkettigen linearen Kohlenwasserstoffrest enthält. Als weitere Zusätze, insbesondere zur Fixierung des Pigments auf dem Bildträger empfehlen sich in der Suspensionsflüssigkeit lösliche Polymere, wie Polyisobutylen, Polyvinyltoluol, Polymethacrylsäuredodecyl- oder -octadecylester, sowie Poly-(12--hydroxystearinsäure).

In den nachfolgenden Beispielen bedeuten die Teile, sofern nichts anderes angegeben Gewichtsteile und die Prozente Gewichtsprozente.

### Beispiel 1

8 Teile des Isoindolins der Formel II (R₅ = Methyl, R₆ und R₇ = H) werden in 100 Teilen Isopar G® einem gesättigten aliphatischen Kohlenwasserstoff in einer Labor-Sandmühle 4¹/₂ Stunden gemahlen. Die Suspension wird auf 6 Gew.-% eingestellt.

1 Teil dieser Suspension, 2 Teile einer 1 %igen Lösung und OLOA 246F° in Isopar G® sowie 7 Teile Isopar G® werden gemischt und in einem Ultraschallbad dispergiert.

Die Pigmentsuspension wird in einer Belichtungsapparatur geprüft, die aus zwei transparenten, parallelen Elektroden aus Nesa-Glas im Abstand von 100 µm besteht. Die Elektrodenfläche beträgt 10 cm², die angelegte elektrische Spannung 1050 V. Die eine Hälfte der Elektrodenfläche wird mittels eines Projektors belichtet, die andere Hälfte wird abgedunkelt. Nach der Belichtung und Tennung der Elektroden wird die optische Dichte auf der dem Lichteinfall entgegengesetzten Elektrode mittels eines Spektralphotometers gemessen, und zwar beim Absorptionsmaximum des Pigments, das bei 475 nm liegt. Die optische Dichte auf der verdunkelten Hälfte wird im folgenden als Schleierdichte bezeichnet, die optische Dichte auf der belichteten Seite als Bilddichte. Die Ergebnisse sind in der folgenden Tabelle aufgeführt:

### Beispiel 2

Die gemäss Beispiel 1 erhaltene Pigmentsuspension wird vor der Prüfung 12 Tage im Dunkeln stehen gelassen. Die Ergebnisse der Prüfung sind aus derfolgenden Tabelle ersichtlich:

### Beispiel 3

20 Teile des Isoindolins der Formel (II) (R₅ = Methyl, R₆ und R₇ = H) werden in 1500 Vol.-Teilen lsopropanol/Wasser (1:4) mit Ultraschall dispergiert und abzentrifugiert. Diese Operation wird mit frischen Lösungsmitteln noch zweimal wiederholt. Das Pigment wird im Vakuum getrocknet. In einer Labor- sandmühle wird eine 6%ige Dispersion des gereinigten Pigments in Isopar G® hergestellt. 1 Teil dieser 6%igen Dispersion, 1 Teil einer 1 %igen Lösung von OLOA 246F®, 1 Teil einer 20%igen Lösung von Poly--(12-hydroxystearinsäure) in Isopar G^{e}, sowie 7 Teile Isopar G® werden gemischt. Die Mischung wird 1 Tag im Dunkeln stehen gelassen und anschliessend wie in Beispiel 1 geprüft. Die Ergebnisse sind aus folgender Tabelle ersichtlich:

### Beispiel 4

Das Pigment der Formel (11) (R₅ = Methyl, R₆ und R₇ = H) wird wie in Beispiel 3 gereinigt. In einer Laborsandmühle wird eine 6%ige Dispersion des gereinigten Pigments in lsopar G^{O} hergestellt.

1,5 Teile 2,2,5,5-Tetramethyl-4-benzoylpiperi- din-N-oxid wird in 70Teilen IsoparG® gelöst,10 Teile der obigen 6%igen Pigmentsuspension, 10 Teile einer 1%igen Lösung von OLOA 246F® sowie 10 Teile einer 20%igen Lösung von Poly-(12-hydroxystearinsäure) in Isopar G® werden mit Ultraschallbehandlung beigemischt. In einer Rückflussapparatur wird bei 80°C während 72 Stunden hochreiner Stickstoff in die Suspension eingeleitet. Nach dem Abkühlen wird die Suspension wie in Beispiel 1 geprüft. Die Ergebnisse sind aus der folgenden Tabelle ersichtlich:

### Beispiel 5

Die in Beispiel 4 beschriebene Pigmentsuspension wird auf einer Bild-Erzeugungsapparatur geprüft, die im wesentlichen aus einer waagerechten, planaren Nesa-Glaselektrode und einer mit Papier bespannten Stahlwalze besteht. Die Walze rollt über die mit der Suspension bedeckte Platte, während letztere von unten bildmässig belichtet wird. Im vorliegenden Fall wird ein Stufen-Graukeil von unten auf die transparente Elektrode projiziert, während zwischen der Platte und der Walze eine Spannung von 700 Volt angelegt wird. Das auf dem Papier entstandene Abbild wird remissionsdensitometrisch ausgewertet. Hierbei ergibt sich eine Schleierdichte von 0,0, eine Empfindlichkeitvon 50 Ixsec und eine maximale Bilddichte von 0,4. Die Gradationssteilheit y beträgt ungefähr 0,9. Die Eigenschaften der Suspension bleiben über mehrere Monate erhalten.

### Beispiel 6

3,5 Teile des Isoindolins der Formel (II) R₅ = Methyl, R₆ und R₇ = H) werden mit 46,5 Teilen Isopar G® während 96 Stunden auf einer Laborkugelmühle mit Steatitkugeln gemahlen. 6,8 Teile der erhaltenen Dispersion, 8 Teile einer 1 %igen Lösung von OLOA 246F® sowie 20 Teile einer 6%igen Lösung von Po- ly-(12-hydroxystearinsäure) in Isopar G® werden mit 5,2 Teilen Isopar G® unter Ultraschallbehandlung gemischt. Die erhaltene Dispersion wird in der Bild-Erzeugungsapparatur, wie in Beispiel 5 beschrieben, geprüft. Die Schleierdichte beträgt 0,14, die Empfindlichkeit 11 Ixsec, die maximale Bilddichte 0,8 und die Gradationssteilheit 0,46.

### Beispiel 7

Es wird wie in Beispiel 6 verfahren, mit der Ausnahme, dass ein «Kodacolor^{e}»-Farbnegativ durch einen Kodak Wratten⁰⁻Filter Nr. 47 auf die transparente Elektrode projiziert wird. Nach Trocknung des Bildes auf dem Papier und Reinigung der transparenten Elektrode werden in analoger Weise Magenta- und Cyan-Komponenten aufgebracht. Es wird ein polychromatisches Bild mit guter Auflösung und Halbtonwiedergabe erhalten.

### Beispiel 8

Von dem Isoindolin der Formel (I) (R₂ = R₄ = CN, R₁ = CONH₂) wird in einer Laborsandmühle eine 6%ige Dispersion in Isopar G® hergestellt.

2 Teile dieser 6%igen Dispersion, 4 Teile einer 1 %igen Lösung von OLOA 246F®, 2,6 Teile einer 23%igen Lösung von Poly-(12-hydroxystearinsäure) sowie 21,4 Teile Isopar G® werden unter Ultraschallbehandlung gemischt. Die erhaltene Suspension wird wie in Beispiel 1 geprüft. Die Ergebnisse sind aus der folgenden Tabelle ersichtlich:

### Beispiel 9

Von dem Isoindolin der Formel (I) (R₂ = R₄ = CN, R₁ = R₃ = CONH₂) wird in einer Laborsandmühle eine 6%ige Dispersion in Isopar G® hergestellt.

2 Teile dieser 6%igen Pigmentdispersion, 1,5 Teile einer 1 %igen Lösung von OLOA 246F® in Isopar G® sowie 16,5 Teile Isopar G® werden unter Ultraschallbehandlung gemischt. Die Mischung wird wie in Beispiel 1 geprüft. Die Ergebnisse sind aus folgender Tabelle ersichtlich:

### Beispiele 10, 11 und 12

Folgende Isoindolinverbindungen
a. Formel (II) (R₅ = Ethyl, R₆ = R₇ = H)
b. Formel (I) (R, und R₂ = -CN, R₃ und R₄ zusammen = -CO-NH-CO-NH-CO-)
c. Formel (I) (R₂ = -CN, R₁ = COOH₃, R₃ und R₄ zusammen = -CO-NH-CO-NH-CO-)

werden in je einer Laborsandmühle als 8%ige Dispersion in Isopar G® 4,5 Stunden gemahlen. Die Pigmentkonzentration wird anschliessend auf 6% eingestellt. Mit jeder der drei Dispersionen wird dann wie folgt verfahren:

2 Teile der 6%igen Dispersion, 5 Teile einer 1 %igen Lösung von OLOA 246F® in Isopar G® und 13 Teile Isopar G® werden unter Ultraschallbehandlung gemischt. Die resultierenden Dispersionen werden wie in Beispiel 1 geprüft. Die Ergebnisse sind aus der folgenden Tabelle ersichtlich:

### Beispiel 13 (Stand der Technik):

In einer Laborsandmühle wird eine 6%ige Dispersion von N-2"-Pyridyl-8,13-dioxodinaphthol2,1-b;-2',3'-d)furan-6-carboxamid hergestellt. 2 Teile dieser 6%igen Dispersion, 3 Teile einer 1 %igen Lösung von OLOA 246F⁸ in Isopar G® sowie 15 Teile Isopar G® werden unter Ultraschallbehandlung gemischt. Die resultierende Dispersion wird wie in Beispiel 1 geprüft. Die Ergebnisse (Mittelwerte und Standardabweichungen aus je 4 Messungen) sind aus folgender Tabelle ersichtlich:

### Beispiel 14 (Stand der Technik):

2 Teile einer 6%igen Dispersion des in Beispiel 13 erwähnten Pigments in Isopar G®, 1 Teil einer 1 %- igen Lösung von OLOA 246F®, 10 Teile einer 6%igen Lösung von Poly-(12-hydroxystearinsäure) in Isopar G® sowie 7 Teile Isopar G® werden unter Ultraschallbehandlung gemischt. Die resusltierende Dispersion wird wie in Beispiel 1 geprüft. Die Ergebnisse (Mittelwerte und Standardabweichungen aus je 4 Messungen) sind aus folgender Tabelle ersichtlich:

## Patentansprüche

1. Verfahren zur photoelektrophoretischen Bilderzeugung, wobei eine Suspension lichtempfindlicher Pigmentteilchen zwischen zwei Elektroden, von denen mindestens eine durchsichtig ist, einem elektrischen Feld ausgesetzt und bildmässig belichtet wird, dadurch gekennzeichnet, dass man als lichtempfindliches Pigment ein Isoindolin der Formel verwendet, worin R₁ und R₃ Cyan, -COOR oder -CONHR' bedeuten, worin R für Alkyl, Cycloalkyl, Aryl oder einen heterocyclischen aromatischen Rest und R' für H, Alkyl, Cycloalkyl, Aryl oder einen heterocyclischen aromatischen Rest steht, R₂ und R₄ Cyan bedeutet, oder worin R₃ und R₄ zusammen mit dem dazwischenliegenden C-Atom einen heterocyclischen 6-Ring bilden.

2. Verfahren gemäss Anspruch 1, dadurch gekennzeichnet, dass man Isoindoline der Formel verwendet, worin R₅, R₆ oder R₇ H, Cₗ-C₄-Alkyl oder gegebenenfalls durch Halogen, Cᵢ-C₄-Alkyl oder -Alkoxy substituiertes Phenyl bedeuten.

3. Verfahren gemäss Anspruch 2, dadurch gekennzeichnet, dass man Isoindolin der Formel (II) verwendet, worin R₅ Methyl, R₆ und R₇ H bedeuten.

4. Verfahren gemäss Anspruch 1, dadurch gekennzeichnet, dass man als Zusatzstoff ein Ladungssteuerungsmittel verwendet.

5. Verfahren gemäss Anspruch 4, dadurch gekennzeichnet, dass man als Ladungssteuerungsmittel Calciumsalze aromatischer Sulfonsäuren enthaltend im aromatischen Rest einen langkettigen linearen Kohlenwasserstoffrest verwendet.

6. Verfahren gemäss Anspruch 1 und 4, dadurch gekennzeichnet, dass man als Zusatzstoff ein in der Suspensionsflüssigkeit lösliches Polymer verwendet.

7. Verfahren gemäss Anspruch 6, dadurch gekennzeichnet, dass das Polymer Poly-(12-hydroxystearinsäure) ist.

8. Verfahren gemäss Ansprüchen 1 bis 7, dadurch gekennzeichnet, dass die Pigmente eine Teilchengrösse von 0,1 bis 5 µ aufweisen.

## Claims

1. A photoelectrophoretic imaging process, wherein a suspension of photosensitive pigment particles between two electrodes, at least one of which is transparent, is subjected to the influence of an electric field and exposed to an image, which process comprises using, as photosensitive pigment, an isoindoline of the formula wherein R, and R₃ are cyano, -COOR or -CONHR', in which R is alkyl, cycloalkyl, aryl or a heterocyclic aromatic radical, and R' is hydrogen, alkyl, cycloalkyl, aryl or a heterocyclic aromatic radical, R₂ and R₄ are cyano, or wherein R₃ and R₄, together with the carbon atom linking them, form a heterocyclic 6-membered ring.

2. A process according to claim 1, which comprises using an isoindoline of the formula 'wherein R₅, R₆ or R₇ is hydrogen, C₁-C₄alkyl, phenyl or phenyl substituted by halogen, C₁-C₄alkyl or C,-C₄alkoxy.

3. A process according to claim 2, which comprises using an isoindoline of the formula II, wherein R₅ is methyl, and R₆ and R₇ are hydrogen.

4. A process according to claim 1, wherein a charge control agent is used as additional substance.

5. A process according to claim 4, wherein the calcium salt of an aromatic sulfonic acid containing a long chain linear hydrocarbon radical in the aromatic moiety is used as charge control agent.

6. A process according to either claim 1 or claim 4, wherein a polymer which is soluble in the liquid suspension is used as additional substance.

7. A process according to claim 6, wherein the polymer is poly(12-hydroxystearic acid).

8. A process according to any one of claims 1 to 7, wherein the pigment has a particle size of 0.1 to 5 µ.

## Revendications

1. Procédé pour créer des images par photoélec- trophorèse dans lequel une suspension de particules pigmentaires photosensibles est soumise à un champ électrique entre 2 électrodes dont l'une au moins est transparente et est exposée à la lumière conformément à une image, procédé caractérisé en ce qu'on utilise, comme pigment photosensible, une iso-indoline répondant à la formule I: dans laquelle
Rᵢ et R₃ représentent chacun un radical cyano, un radical -COOR ou un radical -CONHR', le symbole R désignant un radical alkyle, cycloalkyle ou aryle ou un radical aromatique hétérocyclique et R' l'hydrogène, un radical alkyle, cycloalkyle ou aryle ou un radical aromatique hétérocyclique,
R₂ et R₄ représentent chacun un radical cyano, ou
R₃ et R₄ forment ensemble, et avec l'atome de carbone qui les joint, un noyau hétérocyclique à 6 maillons.

2. Procédé selon la revendication 1, caractérisé en ce qu'on utilise des iso-indolines répondant à la formule Il: dans laquelle R₅, R₆ ou R₇ représentent H, un alkyle en C₁-C₄ ou un phényle éventuellement porteur d'un halogène, d'un alkyle en C₁-C₄ ou d'un alcoxy en C₁-C₄.

3. Procédé selon la revendication 2, caractérisé en ce qu'on utilise des iso-indolines de formule Il dans lesquelles R₅ représente un méthyle tandis que R₅ et R₇ représentent chacun H.

4. Procédé selon la revendication 1, caractérisé en ce qu'on utilise, comme additif, un agent de contrôle de la charge.

5. Procédé selon la revendication 4, caractérisé en ce qu'on utilise, comme agents de contrôle de la charge, des sels calciques d'acides sulfoniques aromatiques portant, sur leur noyau aromatique, un radical hydrocarboné linéaire à longue chaîne.

6. Procédé selon l'une quelconque des revendications 1 à 4, caractérisé en ce qu'on utilise, comme additif, un polymère soluble dans le liquide de suspension.

7. Procédé selon la revendication 6, caractérisé en ce que le polymère est un poly-(acide hydroxy-12 stéarique).

8. Procédé selon l'une quelconque des revendications 1 à 7, caractérisé en ce que les pigments ont une granularité de 0,1 à 5 µm.
